# FASCICULE DE BREVET EUROPEEN

(11) **EP 0 356 284 B1**
(45) Date de publication et mention de la délivrance du brevet: **07.07.1993**
(21) Numéro de dépôt: 89402167.4
(22) Date de dépôt: 28.07.1989
(51) Int. Cl.: E01C 11/16

(54) **Procédé de fabrication in situ d'une membrane routière armée de fils continus**
Verfahren zum Herstellen einer mit kontinuierlichen Faden armierten Strassenbaumembran an Ort und Stelle
Process for the on-site manufacturing of a road membrane armed with continuous fibres

(30) Priorité: 19.08.1988 FR 8811056
(43) Date de publication de la demande: 28.02.1990
(73) Titulaire: SCREG ROUTES ET TRAVAUX PUBLICS, F-78065 St Quentin-en-Yvelines (FR)
(72) Inventeur: Samanos, Jacques, F-94440 Villecresnes (FR); Tessoneau, Hervé, F-69570 Dardilly (FR)
(74) Mandataire: Polus, Camille

(56) Documents cités:
- DE-A- 2 400 769
- FR-A- 2 178 355
- FR-A- 2 572 449
- GB-A- 1 041 511
- NL-A- 7 007 501
- US-A- 3 608 444
- TRAVAUX, PRIX DE L'INNOVATION 1985, supplément février 1986, pages 15-20, Paris, FR; "Texsol. Une nouvelle voie pour la conception et la construction des ouvrages en terre"
- CIVIL ENGINEERING, avril 1984, pages 19,21; J.D. LATHAM: "So simple...so French"

## Description

La présente invention a pour objet un procédé de fabrication in situ d'une membrane routière armée de fils continus.

L'invention vise notamment la réfection des routes et chaussées fissurées, mais s'applique également à la construction des chaussées neuves.

Traditionnellement la réfection des routes fissurées ou susceptibles de se fissurer (chaussées semi-rigides) est, réalisée par dépôt d'une couche épaisse d'enrobés à forte teneur en liant bitumineux. Ces enrobés sont généralement fabriqués en centrale et appliqués au moyen d'un finisseur.

Selon une autre technique, on interpose entre la couche fissurée et la couche de roulement-constituée d'un enrobé ou d'un enduit- un mortier bitumineux composée essentiellement de sable, d'un liant bitumineux et de fines, sur une épaisseur d'environ 1 à 3 cm.

Il est également connu d'utiliser une couche de surface ou une couche intermédiaire constituée d'un liant bitumineux en forte épaisseur et cloutée de granulats (cf. par exemple FR-A-2 231 815).

Selon une technique plus récente, on interpose entre la couche fissurée et la couche de roulement un géotextile préfabriqué en usine, éventuellement avec un liant. Toutefois ces matériaux présentent de nombreuses difficultés car il n'est pas évident de dérouler de façon satisfaisante des rouleaux de géotextiles et de poser les lès dont le recouvrement est délicat à réussir. De plus, ce système s'adapte très mal à la géométrie de la chaussée et du support ; il se forme des plis dans les courbes et les changements de dévers, qui nuisent à l'efficacité du complexe.

NL-A-7 007 501 décrit l'utilisation de fil(s) dans la mise en place d'enrobés routiers, par encollage du fil à travers un bain adhésif, ou bien l'application d'une feuille qui devient adhésive en fondant.

On a maintenant trouvé un procédé pour la construction ou la réfection des routes et chaussées, efficace et utilisable à l'échelle désirée, par création -in situ- d'une membrane routière armée par mise en place sur la chaussée d'un réseau de fils entrelacés et intimement liés dans un liant bitumineux.

L'invention a donc pour but :
a) d'éviter, sur des chaussées fissurées, la remontée des fissures à travers un tapis de roulement, tout en restant pour ce dernier, dans un complexe d'épaisseur faible;
b) d'augmenter dans tout revêtement routier sa résistance en fatigue face à la répétition des sollicitations, tout en conservant les niveaux de module (rigidité) les plus élevés; et
c) d'assurer l'étanchéité d'un ouvrage d'art.

L'invention concerne un procédé de fabrication in situ d'une membrane routière armée, comprenant la mise en place d'une couche de liant, éventuellement interposition d'une couche de base ou de liaison et finalement la mise en place d'une couche de roulement sous forme d'un tapis d'enrobés ou d'un enduit superficiel, caractérisé en ce que l'on projette par éjection sur la couche de liant, un fil ou plusieurs fils continu(s) pour obtenir un ensemble enchevêtré formant une nappe et constituant l'armature.

Le cas échéant on recouvre cette nappe de fils d'une couche de granulat ou d'un treillis préfabriqué, avec éventuellement une couche de liant, avant la mise en place de la ou des couches suivantes.

Selon une variante on réalise simultanément la mise en place de la couche de liant et la projection d'un fil ou d'un ensemble de fils continu(s) formant une nappe et constituant l'armature sur cette couche.

Le liant utilisé pour la première couche est soit un bitume, soit un bitume-polymère, pouvant être fluxé ou fluidifié, et il peut être appliqué à l'aide de matériels habituels soit à chaud, soit à froid sous forme d'émulsion, à raison de 0,2 à 4 kg/m², de préférence 0,6 à 1,5 kg/m² de liant résiduel. Les fils projetés sur ce liant s'y trouveront inclus lors de l'application ultérieure de la couche de roulement (ou le cas échéant de la couche de base ou de liaison) et formeront l'armature de celui-ci. Le complexe ainsi obtenu assurera la continuité bitumineuse entre la couche de support et le nouveau revêtement.

Les fils utilisés selon l'invention peuvent être des fils naturels ou synthétiques, traités ou non, notamment en polyester, polyamide, polypropylène ou en dérivés cellulosiques, ou bien en verre. On préfère les fils polyester ou polyamide. Ils peuvent être utilisés en bobines ou ensouples de 1 à 1000 fils unitaires multibrins. Leur grade peut varier dans une large gamme de 80 à 5000 décitex, de préférence de 150 à 400 décitex. On utilisera selon l'invention de 30 à 400 g/m² de fils, de préférence de 40 à 120 g/m². Les fils projetés à grande vitesse sur le liant forment avec ce dernier, dans le complexe routier final, une membrane armée étanche.

Afin de stabiliser les fils sur le liant, et de pouvoir ensuite circuler sur ceux-ci pour réaliser la couche de roulement venant recouvrir cette membrane armée, il est préférable de répandre sur la surface de la nappe de fils une grille claire de granulats. Celle-ci sera généralement formée de gravillons (par exemple 6/10 mm), répandus a raison de 2 à 10 l/m², par exemple environ 5 l/m², mais d'autres granulomtries et dosages sont envisageables. Ces granulats n'ont pas besoin d'être cylindrés. On peut aussi utiliser un treillis préfabriqué, notamment un treillis métallique ou en polypropylène. Dans certains cas une deuxième couche de liant peut être appliquée.

La couche de roulement est réalisée de manière habituelle, éventuellement avec interposition préalable d'une couche de base ou de liaison selon les techniques courantes. L'invention s'applique aussi bien dans le cas d'un tapis d'enrobé à chaud, que dans le cas d'un enduit superficiel.

Les exemples suivants illustrent l'invention.

### EXEMPLE 1 : Réfection d'une route très fissurée par manque de structure.

On met en oeuvre à la répandeuse une émulsion de bitume-polymère (latex naturel, tel que Neoflex® fabriqué par la société SCREG Sud-Est) à raison de 1,2 kg/m² (soit environ 0,8 kg/m² de liant résiduel).

On projette sur la couche de liant des fils polyester (4 fils 167 décitex de 30 brins chacun, fourni par la société Rhône-Poulenc) à raison de 50 g/m², au moyen d'un pistolet éjecteur à air comprimé, de manière à obtenir une nappe de fils enchevêtrés.

Ensuite on répand un gravillon 6/10 à raison de 5 l/m².

Finalement on réalise la couche de roulement par mise en oeuvre d'un enrobé traditionnel (béton bitumineux 0/10) au finisseur à raison de 80 kg/m².

A titre de comparaison, sur la même section, il a été répandu un tapis du même enrobé que ci-dessus, dosé à 120 kg/m². Après la mise en circulation, les fissures du support ont commencé à réapparaître, contrairement à la planche armée obtenue ci-dessus selon l'invention.

### EXEMPLE 2 : Réfection d'une route faïencée en sortie d'agglomération.

Après avoir répandu une émulsion de bitume à raison de 1,2 kg/m² (0,8 kg/m² de bitume résiduel), on projette à l'aide d'un pistolet à air comprimé un fil polyester de 330 décitex et 60 brins (de la société Rhône-Poulenc), à partir d'un ensouple de 80 fils, à raison de 80 g/m². On recouvre avec 5 l/m² de gravillons 6/10, puis on réalise la couche de roulement en béton bitumineux (Compoflex® de la société SCREG Sud-Est), répandu à raison de 80 kg/m².

Comme selon l'exemple 1, on obtient une chaussée comprenant une membrane routière armée (liant + fils) et alliant de grandes qualités de solidité et de souplesse.

## Revendications

1. Procédé de fabrication in situ d'une membrane routière armée, comprenant la mise en place d'une couche de liant, éventuellement avec interposition d'une couche de base ou de liaison et finalement la mise en place d'une couche de roulement sous forme d'un tapis d'enrobés ou d'un enduit superficiel, caractérisé en ce que l'on projette par éjection sur la couche de liant, un fil ou plusieurs fils continu(s) pour obtenir un ensemble enchevêtré formant une nappe et constituant l'armature.

2. Procédé selon la revendication 1, caractérisé en ce que l'on recouvre la nappe de fils d'un treillis, avant la mise en place de la/des couche(s) suivante(s).

3. Procédé selon la revendication 1, caractérisé en ce que l'ou recouvre la nappe de fils d'une couche de granulats, répandue à raison de 2 à 10 l/m², avant la mise en place de la/des couches suivantes.

4. Procédé selon l'une quelconque des revendications 1 à 3, caractérisé en ce que l'on réalise simultanément la mise en place de la couche de liant et la projection du fil ou de l'ensemble de fils continu(s) formant une nappe et constituant l'armature.

5. Procédé selon l'une quelconque des revendications 1 à 4, caractérisé en ce que le liant est appliqué à raison de 0,2 à 4 kg/m².

6. Procédé selon la revendication 5, caractérisé en ce que le liant est appliqué à raison de 0,6 à 1,5 kg/m² de liant résiduel.

7. Procédé selon l'une quelconque des revendications 1 à 6, caractérisé en ce que les fils sont en polyester ou polyamide.

8. Procédé selon l'une quelconque des revendications 1 à 7, caractérisé en ce que l'on utilise de 30 à 400 g/m² de fils.

9. Procédé selon la revendication 8, caractérisé en ce que l'on utilise de 40 à 120 g/m² de fils.

10. Procédé selon l'une quelconque des revendications 1 à 9, caractérisé en ce que les fils ont un grade de 80 à 5000 décitex.

## Claims

1. A process for the in situ production of a reinforced road membrane, comprising the positioning of a layer of binding material, optionally with the interposing of a base course or binder course, and finally the positioning of a road carpet in the form of a black top or a surface coating, characterised in that one continuous fibre or a plurality of continuous fibres is/are projected by ejection onto the layer of binding material so as to obtain an entangled unit forming a sheet and constituting the reinforcement.

2. A process in accordance with Claim 1, characterised in that the sheet of fibres is covered with a lattice before positioning of the following layer/layers.

3. A process in accordance with Claim 1, characterised in that the sheet of fibres is covered with a layer of aggregate, spread at the rate of 2 to 10 l/m², before positioning of the following layer/layers.

4. A process in accordance with any one of Claims 1 to 3, characterised in that the positioning of the layer of binding material and the projection of the continuous fibre or collection of continuous fibres forming a sheet and constituting the reinforcement is carried out simultaneously.

5. A process in accordance with any one of Claims 1 to 4, characterised in that the binding material is applied at the rate of 0.2 to 4 kg/m².

6. A process in accordance with Claim 5, characterised in that the binding material is applied at the rate of 0.6 to 1.5 kg/m² of residual binding material.

7. A process in accordance with any one of Claims 1 to 6, characterised in that the fibres are made of polyester or polyamide.

8. A process in accordance with any one of Claims 1 to 7, characterised in that between 30 and 400 g/m² of fibres is used.

9. A process in accordance with Claim 8, characterised in that between 40 and 120 g/m² of fibres is used.

10. A process in accordance with any one of Claims 1 to 9, characterised in that the fibres have a grade of 80 to 5000 decitex.

## Patentansprüche

1. Verfahren zur Herstellung einer armierten Straßenbaumembran vor Ort, bei dem ggf. unter Einfügung einer Grund- oder Verbindungsschicht eine Bindemittelschicht und schließlich eine Deckschicht in Form eines Mischgutteppichs oder eines Oberflächenauftrags aufgebracht wird, dadurch gekennzeichnet, daß auf die Bindemittelschicht ein kontinuierlicher Faden oder mehrere kontinuierliche Fäden zur Bildung einer ineinander verschlungenen Einheit durch Ausstoß aufgebracht werden, die eine Lage formen und die Armierung bilden.

2. Verfahren nach Anspruch 1, dadurch gekennzeichnet, daß die Fadenlage vor der Aufbringung der folgenden Schicht bzw. Schichten mit einem Netz bedeckt wird.

3. Verfahren nach Anspruch 1, dadurch gekennzeichnet, daß die Fadenlage vor der Aufbringung der folgenden Schicht bzw. Schichten mit einer Granulatschicht bedeckt wird, die in einer Menge von 2 bis 10 l/m2 aufgetragen wird.

4. Verfahren nach einem der Ansprüche 1 bis 3, dadurch gekennzeichnet, daß der Auftrag der Bindemittelschicht und der kontinuierliche Faden oder die Einheit von kontinuierlichen Fäden, die eine Lage formen und die Armierung bilden, gleichzeitig aufgebracht werden.

5. Verfahren nach einem der Ansprüche 1 bis 4, dadurch gekennzeichnet, daß das Bindemittel in einer Menge von 0,2 bis 4 kg/m2 aufgetragen wird.

6. Verfahren nach Anspruch 5, dadurch gekennzeichnet, daß das Bindemittel mit 0,6 bis 1,5 kg/m2 Restbindemittel aufgetragen wird.

7. Verfahren nach einem der Ansprüche 1 bis 6, dadurch gekennzeichnet, daß die Fäden aus Polyester oder Polyamid bestehen.

8. Verfahren nach einem der Ansprüche 1 bis 7, dadurch gekennzeichnet, daß 30 bis 400 g/m2 Fäden verwendet werden.

9. Verfahren nach Anspruch 8, dadurch gekennzeichnet, daß 40 bis 120 g/m2 Fäden verwendet werden.

10. Verfahren nach einem der Ansprüche 1 bis 9, dadurch gekennzeichnet, daß die Fäden eine Feinheit von 80 bis 5000 Dezitex haben.
